# EUROPÄISCHE PATENTSCHRIFT

(11) **EP 4 166 715 B1**
(45) Veröffentlichungstag und Bekanntmachung des Hinweises auf die Patenterteilung: **23.04.2025**
(21) Anmeldenummer: 21202532.4
(22) Anmeldetag: 13.10.2021
(51) Int. Cl.: D21H 15/00, D21H 17/28, D21H 27/10, B65D 75/00

(54) **VERPACKUNGSMATERIAL SOWIE DARAUS HERGESTELLTE BANDEROLE**
PACKAGING MATERIAL AND BANDEROLE MADE THEREFROM
MATIÈRE D'EMBALLAGE, ET FILM POUR FARDELAGE EN RIDEAU AINSI OBTENU

(43) Veröffentlichungstag der Anmeldung: 19.04.2023
(73) Patentinhaber: Mondi AG, 1030 Wien (AT)
(72) Erfinder: SCHWAIGER, Elisabeth, 9431 St. Stefan (AT); FINK, Alexander, 8753 Fohnsdorf (AT)
(74) Vertreter: Cunow, Gerda

(56) Entgegenhaltungen:
- WO-A1-2013/033405
- WO-A1-2021/053186
- WO-A1-2021/186282
- JP-A- 2015 124 464
- US-A1- 2020 290 321

## Beschreibung

Die vorliegende Erfindung bezieht sich auf ein Verpackungsmaterial bestehend aus einem ungebleichten Kraftpapier mit einem Kappa-Wert gemäß ISO 302:2015 zwischen 38 und 60, vorzugsweise zwischen 40 und 58 als Basismaterial, wobei das Kraftpapier zu wenigstens 90 % aus Primärzellstoff hergestellt ist sowie ein Flächengewicht gemäß ISO 536:2019 zwischen 65 g/m² und 170 g/m² aufweist, sowie auf eine aus einem derartigen Verpackungsmaterial hergestellte Banderole, ein Verfahren zur Herstellung derselben sowie auf eine Verwendung des Verpackungsmaterials.

Ungebleichtes Kraftpapier wird weit verbreitet als Verpackungsmaterial eingesetzt, da es eine hohe Widerstandsfähigkeit gegenüber einem Zerreißen aufweist und überdies auch eine gute Stabilität gegenüber einer Beanspruchung mit Feuchtigkeit und Chemikalien aufweist. Auch ist Kraftpapier, unabhängig von der Frage ob es gebleicht oder ungebleicht ist, gut bedruckbar, so dass für einen Konsumenten der verpackten Ware, die unmittelbar auf die Verpackung gedruckten nötigen Informationen ersichtlich sind. Ein typischer Einsatzzweck von Kraftpapier und insbesondere auch ungebleichtem Kraftpapier ist seine Verwendung bei der Herstellung von Säcken für die Verpackung von verschiedensten Materialien, wie Baumaterialien, scharfkantigen Materialien, Lebensmitteln, Spielzeug oder dgl. Auf dem Verpackungssektor existiert jedoch nicht nur die Form der Verpackung, bei welcher das zu verpackende Gut zur Gänze in das Verpackungspapier eingeschlagen wird, wie z. B. allseitig geschlossene Säcke, sondern häufig ist es möglich, zu verpackende Güter bzw. im Bündel zu vertreibende Waren lediglich mit einer Art Schleife zu umgeben, auf welcher Angaben über den Inhalt, gegebenenfalls die Haltbarkeit oder dgl., häufig auch Markennamen aufgedruckt sind. Derartige Schleifen dienen häufig auch dazu, einen Zusammenhalt von einer Mehrzahl von gleichartigen oder auch verschiedenen zusammengehörigen zu verpackenden Gütern bereitzustellen und es werden beispielsweise auf dem Bekleidungssektor häufig mehrere Waren, wie beispielsweise eine Mehrzahl von T-Shirts, Socken oder dgl. lediglich durch Umgeben mit einer Schleife oder Banderole verpackt. Wesentlich für das Verpackungsmaterial, aus welchem eine derartige Schliefe hergestellt ist, ist, dass diese das zu verpackende bzw. zu umschließende Gut eng umschließt, damit die Schleife nicht unbeabsichtigt heruntergezogen werden kann, nicht eines oder mehrere der durch die Schleife umgebenen Produkte herausfallen kann bzw. können und weiterhin gewährleistet wird, dass das durch die Schliefe zu umgebende Gut einerseits ohne Beschädigung in diese eingeführt werden kann und andererseits bei einem derartigen Einführen oder auch einem nachfolgenden Transport, einer Handhabung oder dgl. die das Gut umgebende Schleife nicht reißt oder anderwärtig beschädigt wird.

In gleicher Weise ist es häufig erforderlich, schlauchförmige Verpackungsmaterialien bereitzustellen, in welche komprimierbare bzw. rückstellfähige Gegenstände möglichst in ihrer am stärksten komprimierten Form verpackt werden müssen, um einerseits den Platzbedarf dieser Verpackungen möglichst gering zu halten und andererseits zu gewährleisten, dass das verpackte Gut während eines Transports nicht unnötig oft komprimiert und dekomprimiert wird und es so gegebenenfalls zu Materialermüdungen kommt. Wichtig erscheint in diesem Zusammenhang vor allem, dass das Verpackungsmaterial nicht durch die von dem rückstellfähigen darin verpackten Gut ausgeübte Zugspannung über seine Streck- bzw. Dehnfähigkeit belastet wird und reißt oder aber auch das schlauchförmige Verpackungsmaterial beim Einführen des zu verpackenden Guts beschädigt wird. Als bis dato hierfür am besten geeignet sind Kunststofffolien oder -bänder angesehen worden, welche in unterschiedlichen Ausbildungen herstellbar sind und auch an die jeweiligen Anforderungen angepasst hergestellt werden können. Aus Umweltgründen wird angestrebt Kunststoffverpackungen so weit als möglich durch Verpackungen aus Materialien aus erneuerbaren Rohstoffen zu ersetzen. So wurde in letzter Zeit verstärkt dahingehend geforscht, Spezialpapiere, insbesondere Kraftpapiere herzustellen, die den verschiedensten Anforderungen in Bezug auf Haltbarkeit, Dehnfähigkeit, Feuchtigkeitsbeständigkeit und dgl. mehr genügen, um Kunststoffverpackungen zu ersetzen. Hierbei besteht insbesondere in Fällen wo ringförmig geschlossene Schläuche oder Schleifen als Verpackungsmaterialien eingesetzt werden müssen das Problem, dass beispielsweise aus Papier bestehende Verpackungen aus einer ebenen Papierbahn hergestellt werden, welche Bahn zur Ausbildung des Rings oder Schlauches verklebt oder sonst in irgendeiner Weise verschlossen werden muss. Wenn dieser Verschluss erst nachdem das darin zu verpackende Gut eingefügt wurde geschlossen wird, ist der Zeitaufwand bis eine ausgebildete Klebestelle ausgehärtet oder getrocknet ist für eine Massenfertigung unter Umständen zu hoch, so dass es analog zu Kunststoffverpackungen nötig ist, diesen Schlauch, den Ring oder die Schleife vor dem Einführen der davon zu umgebenden Produkte auszubilden. Damit in einen derartigen Schlauch, Ring oder Schleife Produkte ohne Zerstörung desselben bzw. auch derselben eingefügt werden können, muss ein derartiges Verpackungsmaterial bzw. Verpackungspapier nicht nur eine exzellente Dehnfähigkeit in radialer Richtung, d.h. in Umfangsrichtung des Rings bzw. der Schleife aufweisen sondern darf überdies insbesondere beim Einführen der Gegenstände auch nicht an den Rändern einreißen. Die WO2021/053186 beschreibt ein Kraftpapier, das für Sackpapier geeignet ist.

Die US 2020/290321 beschreibt ein Kraftpapier für Verpackungen.

Die WO 2021/186282 beschreibt ein Verpackungspapier.

Die vorliegende Erfindung zielt daher darauf ab, ein Verpackungsmaterial aus einem ungebleichtem Kraftpapier bereitzustellen, das sowohl in Maschinenlängsrichtung als auch Maschinenquerrichtung bei großer Belastung, insbesondere einer das Papier dehnenden Belastung nicht reißt und über die Zeit ausreichend elastisch bzw. rückstellfähig ist bzw. bleibt, dass die darin verpackten Gegenstände auch nach längerer Zeit nicht durch einen Spannungs- bzw. Elastizitätsverlust des Verpackungsmaterials herausfallen können.

Zur Lösung dieser Aufgabe ist das erfindungsgemäße Verpackungsmaterial im Wesentlichen dadurch gekennzeichnet, dass es wenigstens 90 % Primärzellstoff, enthaltend wenigstens 80 %, vorzugsweise wenigstens 85 %, insbesondere wenigstens 88 % Zellstoff mit einer mittleren längengewichteten Faserlänge gemäß ISO 16065-2:2014 zwischen 2,0 mm und 2,9 mm sowie weniger 5 %, vorzugsweise weniger als 4,5 %, insbesondere weniger als 4,2 % Füllstoffe sowie kationische Stärke und andere Prozesshilfsstoffe enthält, dass der Primärzellstoff als gemahlener, insbesondere hochkonsistenz gemahlener Zellstoff mit einem Mahlgrad nach Schopper-Riegler gemäß ISO 5267-1:1999 zwischen 13 °RS bis 20 °RS enthalten ist, dass es einen Stärkegehalt von 0,5 % bis 2,2 % des Papiers, insbesondere von 0,7 % bis 2,0 % aufweist, dass es ein Bruchdehnungsverhältnis MD/CD gemäß ISO 1924-3:2005 von ≥ 1,1, eine Reißlänge in Maschinenrichtung gemäß ISO 1924-3:2005 von ≥10 km aufweist und dass ein Weiterreißwiderstands-Index in Querrichtung (CD) gemäß ISO 1974:2012 ≥ 16,0 mN.m²/g beträgt. Indem das ungebleichte Kraftpapier des Verpackungsmaterials ein Bruchdehnungsverhältnis MD/CD gemäß ISO 1974:2012 von ≥ 1,1 aufweist, wird gewährleistet, dass seine Dehnbarkeit in Maschinenrichtung (MD) größer als jene in Querrichtung ist und das Verpackungsmaterial somit nicht nur in MD und CD dehnbar ist, sondern in einer Richtung einer größeren Längenveränderung als in der anderen unterworfen werden kann, ohne eine Zerstörung, insbesondere ein Zerreißen des Verpackungsmaterials befürchten zu müssen.

Dadurch, dass das Verpackungsmaterial wenigstens 90 % Primärzellstoff, enthaltend wenigstens 80 %, vorzugsweise wenigstens 85 %, insbesondere wenigstens 88 % Zellstoff mit einer mittleren längengewichteten Faserlänge gemäß ISO 16065-2:2014 zwischen 2,0 mm und 2,9 mm sowie weniger 5 %, vorzugsweise weniger als 4,5 %, insbesondere weniger als 4,2 % Füllstoffe sowie kationische Stärke und andere Prozesshilfsstoffe enthält, gelingt es, ein ungebleichtes Kraftpapier mit einer extrem reißfesten Struktur bereitzustellen und insbesondere aufgrund der engen Längenverteilung der Faserlängen des eingesetzten Primärzellstoffs exzellente homogene Papiereigenschaften sowohl in Maschinenrichtung als auch in Querrichtung zu erreichen. Ein derartiges ungebleichtes Kraftpapier kann aufgrund seiner Widerstandsfähigkeit und seiner Möglichkeit, in einer Clupak-Anlage (mikro)gekreppt zu werden, auch für die Verpackung von scharfkantigen Gegenständen oder schweren Materialien, wie Zement oder Getränkeflaschen, sicher und zuverlässig verwendet werden. Indem weiterhin weniger als 5 %, vorzugsweise weniger als 4,5 %, insbesondere weniger als 4,2 % (die angegebenen Prozentsätze sind im Kontext der vorliegenden Erfindung immer als Gewichtsprozent zu verstehen) Füllstoffe sowie kationische Stärke und Prozesshilfsstoffe enthalten sind, gelingt es, gleichzeitig ein widerstandsfähiges jedoch nicht übermäßig steifes ungebleichtes Kraftpapier zu erhalten, in welchem hohe Prozentsätze an Stärke, insbesondere kationischer Stärke aufgrund des im Kraftpapier verbliebenen Lignins und der im Kraftpapier verbliebenen Hemizellulosen und den damit verbundenen hohen Anzahlen an negativen Ladungen zum Einsatz gelangen können. Da ein derartig hergestelltes ungebleichtes Kraftpapier nicht übermäßig steif, jedoch extrem dehnfähig ist, gelingt es, insbesondere wenn Schleifen, Banderolen oder Schläuche aus diesem Verpackungsmaterial hergestellt werden, die darin verpackten Gegenstände sicher und zuverlässig zu umfassen, ohne dass befürchtet werden muss, dass diese aus dem Verpackungsmaterial in unbeabsichtigter Weise herausrutschen, wobei bei Herstellung derartiger Schläuche oder Schleifen darauf geachtet werden muss, dass das ungebleichte Kraftpapier in Wickelrichtung der Schleife die größere Dehnfähigkeit aufweist als in Querrichtung der Schleife derselben.

Indem das Verpackungsmaterial so ausgebildet ist, dass es einen Stärkegehalt von 0,5 % bis 2,2 % des Kraftpapiers, insbesondere von 0,7 % bis 2,0 % aufweist, gelingt es die exzellenten mechanischen Eigenschaften des ungebleichten Kraftpapiers, die Oberflächenglätte von wenigstens einer Seite des Kraftpapiers hochzuhalten und die Bendtsen-Rauigkeit niedrig zu halten und so eine exzellente Bedruckbarkeit dieser wenigstens einen Seite des Verpackungsmaterials bereitzustellen. Im vorliegenden Zusammenhang wird gleichzeitig versucht, nur eine Seite, insbesondere die von der Maschine abgewandte Seite bzw. "top side" des Papiers entsprechend glatt auszubilden, um die Haftung an der Innenseite von schlauchförmigen bzw. ringförmigen Verpackungen, d.h. die von der "top side abgewandte Seite, aus dem Verpackungsmaterial gemäß der vorliegenden Erfindung möglichst groß zu gestalten, um einen Verlust der darin verpackten Gegenstände durch ein Herausrutschen möglichst hintanzuhalten.

Indem, wie dies einer Weiterbildung der Erfindung entspricht, das Verpackungsmaterial so ausgebildet ist, dass der Primärzellstoff als gemahlener, insbesondere hochkonsistenz gemahlener Zellstoff mit einem Mahlgrad nach Schopper-Riegler gemäß ISO 5267-1:1999 zwischen 13 °SR bis 20 °SR enthalten ist, gelingt es, noch vorhandene Faseragglomerate, wie Strippen und Splitter aufzubrechen, wodurch ein gleichmäßiges Blatt bzw. besonders homogenes Kraftpapier ausgebildet werden kann, bei welchem eine optimierte Kombination zwischen Flexibilität der Faser und Weiterreißwiderstands-Index in Querrichtung erreicht werden kann. Es erübrigt sich festzuhalten, dass durch Hoch- bzw. Niederkonsistenzmahlung von Papier sowohl die Reißlänge als auch die Luftdurchlässigkeit des Papiers eingestellt werden kann, wobei jedoch Letztere im vorliegenden Fall vor allem bei einem fakultativen Aufbringen von Beschichtungen nicht von Bedeutung ist, da weder ein rasches Befüllen von geschlossenen Säcken aus dem Verpackungsmaterial gemäß der vorliegenden Erfindung erreicht werden soll, noch die Luftdurchlässigkeit in sonstiger Weise vorteilhafte bzw. negative Eigenschaften für aus dem Verpackungsmaterial hergestellte Verpackungen bewirkt.

Indem das Bruchdehnungsverhältnis MD/CD gemäß ISO 1974:2012 ≥ 1,1 ist, wird weiterhin gewährleistet, dass auch Gegenstände, die keine homogene bzw. gleichmäßige und auch glatte Oberfläche aufweisen, sicher und zuverlässig in diesem Verpackungsmaterial auf Basis von ungebleichtem Kraftpapier verpackt werden können, da das Papier, im Wesentlichen nachdem es von seiner durch das Einsetzen der Güter aufgeweiteten Form in seine ursprüngliche Form zurückgekehrt ist, die verpackten Güter allseitig dicht umschließt und auch in der Lage ist, Waren mit unebenen Oberflächen sicher und zuverlässig zu halten. Gleichzeitig ist die Dehnung ausreichend groß, damit die Produkte ohne Beschädigung des Papiers in dieses eingesetzt, insbesondere in aus diesem Papier geformte schlauchförmige Hülsen eingebracht werden können und überdies ist gewährleistet, dass das Papier nach dem Einbringen der Materialien und einem Dehnen desselben wieder in seine ursprüngliche Form zurückgeführt wird und die verpackten Gegenstände dicht umschließt, so dass ein Herausfallen von verpackten Gegenständen aus beispielsweise schlauchförmigen oder ringförmigen Verpackungen aus dem erfindungsgemäßen Verpackungsmaterial nicht befürchtet werden muss. Weiterhin hat sich gezeigt, dass bei einem Bruchdehnungsverhältnis MD/CD gemäß ISO 1974:2012 von > 3 keine weitere Verbesserung der für ein Verpacken von schweren Gegenständen erforderlichen Eigenschaften des Verpackungsmaterials mehr erreichbar sind.

Dadurch, dass die Reißlänge in Maschinenrichtung gemäß ISO 1924-3:2005 ≥ 10 km ist, wird weiterhin gewährleistet, dass die maschinelle Festigkeit in Längsrichtung des Verpackungsmaterials derart groß ist, dass, selbst wenn beispielsweise schlauchförmige bzw. ringförmige Verpackungen daraus gefertigt wurden, auch nicht flexible Gegenstände in das Innere dieses so geformten Verpackungsmaterials eingesetzt werden können, ohne dass ein unbeabsichtigtes Zerreißen des Kraftpapiers befürchtet werden muss. Indem weiterhin der Weiterreißwiderstands-Index in Querrichtung gemäß ISO 1974:2012 ≥ 16,0 mN.m²/g ist, ist gewährleistet, dass ein Einreißen eines freien Rands des Verpackungsmaterials auch bei unbeabsichtigt hohen Belastungen auf den Rand des Verpackungsmaterials nicht zu befürchten ist und insbesondere dann, wenn schlauchförmige bzw. ringförmige Produkte aus diesem Verpackungsmaterial gefertigt sind, wie beispielsweise Schleifen oder Banderolen, beim Einsetzen des zu verpackenden Guts ein Einreißen des Verpackungsmaterials und somit eine Zerstörung der Verpackung nicht befürchtet werden muss.

Indem das Verpackungsmaterial so ausgebildet ist, dass ein Weiterreißwiderstands-Index in Querrichtung (CD) gemäß ISO 1974:2012 ≥ 16,0 mN.m²/g beträgt kann das im Wesentlichen aus ungebleichtem Kraftpapier bestehende Verpackungsmaterial auch an seinen Rändern stark beansprucht werden, ohne dass ein Einreißen bzw. Weiterreißen des Papiers vom Rand zur Mitte zu befürchten ist. Schließlich kann dadurch verhindert werden, dass selbst sollte ein kleiner Riss in dem Verpackungsmaterial gebildet werden, dieser sich nicht unbeabsichtigt vergrößert.

Unter dem Begriff "Verpackungsmaterial" wird im Zusammenhang mit der vorliegenden Erfindung im Wesentlichen ungebleichtes Kraftpapier verstanden, welches gegebenenfalls ein- oder zweiseitig beschichtet sein kann. Weiterhin kann es eine oder mehrere Lagen des Kraftpapiers aufweisen.

Gemäß einer Weiterbildung kann das Verpackungsmaterial auch aus 100 % Primärzellstoff bestehen. Indem das Verpackungsmaterial, insbesondere das ungebleichte Kraftpapier aus 100 % Primärzellstoff besteht, gelingt es, negative Einflüsse, welche beispielsweise aus Recycling-Zellstoff ebenso wie aus Zellstoff, der aus Altpapier gewonnen wird, stammen, auf das Endprodukt noch sicherer zu vermeiden und insbesondere kann dadurch, eine durch Altpapier bzw. Recycling-Zellstoff meist bewirkte, verringerte Festigkeit bzw. Bruchdehnung des Verpackungsmaterials vermieden werden. Es ist im Zusammenhang mit der vorliegenden Erfindung wesentlich, dass insbesondere die Bruchdehnung bzw. das Bruchdehnungsverhältnis, die Reißlänge in Maschinenrichtung sowie der Weiterreißwiderstands-Index in Querrichtung hoch und möglichst konstant über die Zeit gehalten werden können, um gleichbleibende Materialeigenschaften zur Verfügung zu stellen, mit welchen es gelingt, schlauchförmige Verpackungen bzw. Banderolen herzustellen, in denen auch schwere bzw. scharfkantige Gegenstände verpackt und/oder damit umwickelt werden können und über längere Zeit gelagert werden können, ohne dass ein Reißen bzw. Einreißen des ungebleichten Kraftpapiers sowie eine Verschlechterung der damit hergestellten Verpackung zu befürchten ist.

Gemäß einer Weiterbildung der Erfindung ist das Verpackungsmaterial so ausgebildet, dass der Primärzellstoff aus einer Mischung bestehend aus wenigstens 80 % Weichholzzellstoff, bevorzugter wenigstens 90 % Weichholzzellstoff, insbesondere wenigstens 95 % Weichholzzellstoff mit einer mittleren längengewichteten Faserlänge gemäß ISO 16065-2:2014 von wenigstens, 2,0 mm, vorzugsweise wenigstens 2,2 mm sowie Rest Hartholzzellstoff mit einer mittleren längengewichteten Faserlänge gemäß ISO 16065-2:2014 von wenigstens 1,0 mm besteht. Durch die überwiegende Menge an Weichholzzellstoff mit einer mittleren längengewichteten Faserlänge gemäß ISO 16065-2:2014 von wenigstens 2,0 mm sowie dem Rest Hartholzzellstoff mit einer mittleren längengewichteten Faserlänge gemäß ISO 16065-2:2014 von wenigstens 1,0 mm kann durch den Weichholzzellstoff die Festigkeitseigenschaft und durch den Hartholzzellstoff die Glätte von wenigstens einer Seite des ungebleichten Kraftpapiers positiv beeinflusst werden und es kann durch eine gezielte Wahl der Zellstoffzusammensetzung ein Verpackungsmaterial mit sowohl exzellenten mechanischen Eigenschaften, insbesondere Bruchdehnungsverhältnis als auch einer ausreichenden Glätte, welche eine gute Bedruckbarkeit zur Verfügung stellt, bereitgestellt werden. Weiterhin kann mit einer derartigen Wahl der Zellstoffmischung, insbesondere den hohen Gehalten an Weichholzzellstoff gewährleistet werden, dass ein so hergestelltes ungebleichtes Verpackungsmaterial eine große Reißlänge in Maschinenrichtung aufweist, wodurch ein besonders belastbares Verpackungsmaterial bereitgestellt werden kann, in welchem auch Gegenstände mit einem höheren Gewicht verpackt werden können, ohne dass die Verpackung zwingend eine Boden- und/oder Deckfläche aufweisen muss.

Indem, wie dies einer Weiterbildung der Erfindung entspricht, das Verpackungsmaterial so ausgebildet ist, dass es einen Zugfestigkeitsindex in Maschinenrichtung gemäß ISO 1924:3: 2005 von ≥ 105 Nm/g, vorzugsweise wenigstens 115 Nm/g aufweist, wird ein zerstörungsfreies Verpacken von auch schweren bzw. scharfkantigen Gegenständen in dem Verpackungsmaterial gemäß der vorliegenden Erfindung gewährleistet. Durch den erfindungsgemäßen Zugfestigkeitsindex in Maschinenrichtung wird weiterhin gewährleistet, dass es bei Herstellung von beispielsweise schlauchförmigen Verpackungen bzw. schleifenförmigen bzw. banderolenförmigen Verpackungen aus dem Verpackungsmaterial gemäß der Erfindung gelingt, eine ausreichende Beanspruchbarkeit des Verpackungsmaterials bereitzustellen, wodurch ein Einpassen auch von schweren Gegenständen in eine derartige Schleife bzw. Banderole aus dem Verpackungsmaterial mit Sicherheit möglich ist und überdies ein Reißen des Materials nicht zu befürchten ist.

In gleicher Weise weist, wie dies einer Weiterbildung der Erfindung entspricht, das Verpackungsmaterial einen TEA-Index in Maschinenlängsrichtung gemäß ISO 1924-3:2005 größer als 5,0 J/g, vorzugsweise größer als 5,5 J/g auf. Dadurch dass der TEA-Index in Maschinenlängsrichtung größer als 5,0 J/g ist, gelingt es, ein Verpackungsmaterial bereitzustellen, dass extrem elastisch und dehnbar ist, ohne dass es zu einem Reißen des Verpackungsmaterials kommt. Unter TEA-Index wird der Zugbrucharbeits-Index ("Tensible Energy Absorption Index) gemäß ISO 1924-3:2005 verstanden.

Um insbesondere ein Reißen bzw. Aufplatzen des Verpackungsmaterials gemäß der Erfindung von den Rändern zur Mitte mit Sicherheit hintanzuhalten, ist die Erfindung so weitergebildet, dass das Verpackungsmaterial eine Berstfestigkeit gemäß ISO 2758:2014 von größer 750 kPa, vorzugsweise größer 770 kPa, insbesondere bevorzugt größer 800 kPa aufweist. Die Berstfestigkeit wird gemäß der Erfindung unter anderem durch eine Kombination der nachfolgenden Maßnahmen eingestellt bzw. erhöht: Verwendung von Zellstoff aus Nadelholz, einem geringen Füllstoffgehalt und einen hohen Anteil an z.B. kationischer Stärke. Weiterhin hat auch die Mahlung, insbesondere eine Niederkonsistenzmahlung einen positiven Einfluss auf die Berstfestigkeit.

Indem, wie dies einer Weiterbildung der Erfindung entspricht, das Verpackungsmaterial so ausgebildet ist, dass es einen Nassfestigkeits-Index gemäß ISO 3781:2011 in Maschinenrichtung von wenigstens 14,0 Nm/g, insbesondere 14,5 Nm/g, besonders bevorzugt wenigstens 15,0 Nm/g aufweist, gelingt es mit dem Verpackungsmaterial insbesondere schlauchförmige bzw. ringförmige Verpackungen bereitzustellen, welche auch zum Einsatz in feuchter Umgebung geeignet sind. Insbesondere wenn beispielsweise aus dem Verpackungsmaterial Lebensmittelverpackungen bzw. Schleifen, welche eine Mehrzahl von Lebensmitteln bzw. Nahrungsmitteln umgeben und zusammenhalten, gefertigt werden, ist ein Kontakt mit Kondenswasser, Feuchtigkeit bzw. einer feuchten Umgebung nicht zu vermeiden, so dass eine hohe Nassfestigkeit bzw. ein hoher Nassfestigkeits-Index, ohne jedoch permanente Nassfestmittel oder große Mengen davon einsetzen zu müssen, bei der Herstellung des im Wesentlichen aus ungebleichtem Kraftpapier bestehenden Verpackungsmaterial einsetzen zu müssen, wünschenswert ist.

Überraschenderweise kann eine derartige hohe Nassfestigkeit auch mit einer hohen Trockengrundfestigkeit mit dem Verpackungsmaterial gemäß der vorliegenden Erfindung erreicht werden. Üblicherweise müssen für das Erreichen einer hohen Nassfestigkeit größere Mengen an Hilfsstoffen, wie Nassfestmittel eingesetzt werden, welche wiederum beim Recycling des herzustellenden im Wesentlichen aus ungebleichtem Kraftpapier bestehenden Verpackungsmaterials Probleme bereiten. Da in dem erfindungsgemäßen im Wesentlichen aus ungebleichtem Kraftpapier bestehenden Verpackungsmaterial die Trockenfestigkeit ausgedrückt durch den Zugfestigkeits-Index in Maschinenrichtung bei ≥ 105 Nm/g liegt, kann überraschenderweise sehr Ressourcen-effizient eine ausreichende Nassfestigkeit ohne bzw. nur durch Zusatz geringster Mengen an Nassfestmitteln erreicht werden.

Unter Nassfestmittel werden im vorliegenden Fall im Verarbeitungszustand wassermischbare Polymerlösungen verstanden, die vorrangig aus Polyaminen und Epichlorhydrinderivaten hergestellt werden. Ferner sind als Nassfestmittel noch Produkte auf Harnstoff-Formaldehyd- bzw. Melamin-Formaldehyd-Basis denkbar, welche jedoch aus Gründen der Vermeidung von Gesundheitsrisiken bevorzugt nicht mehr eingesetzt werden. Bei Reaktion der Nassfestmittel mit Zellulosefasern bilden sich Quervernetzungen zwischen den Fasern, welche zu einer erhöhten Wasserresistenz des so hergestellten, entsprechenden Papieres führen. Die so ausgebildete hydrophobe Verkettung verhindert jedoch ein einfaches bzw. erfolgreiches Recycling eines mit diesen Nassfestmitteln behandelten Papiers. Eine Rückführung gebrauchter Verpackungspapiere in einen Zellstoff-Kreislauf ist daher nicht oder nur bedingt durch Einsatz hoher Temperaturen und/oder zusätzlicher Chemikalien und Additive realisierbar. Es ist somit wünschenswert davon die Menge an eingesetzten Nassfestmitteln so gering wie möglich zu halten, was überraschenderweise mit einem Papier bzw. Verpackungsmaterial gemäß der Erfindung realisierbar ist.

Die Erfindung zielt weiterhin darauf ab, eine Banderole aus dem Verpackungsmaterial gemäß der vorliegenden Erfindung auszubilden bzw. bereitzustellen, mit welcher Banderole es gelingt, auch eine Mehrzahl von schweren, nicht miteinander verbundenen Produkten zu verpacken bzw. zu umschließen und diese zu transportieren, ohne dass ein Reißen des Verpackungsmaterials zu befürchten ist.

Zur Lösung dieser Aufgabe wird gemäß der Erfindung eine Banderole aus dem Verpackungsmaterial der vorliegenden Erfindung bereitgestellt, welche so ausgebildet ist, dass sie aus einer in Querrichtung einer verschlossenen, insbesondere gekrempten, verklebten, vorzugsweise zweifach verklebten, verschweißten, geklammerten, genähten oder genieteten im Wesentlichen aus ungebleichtem Kraftpapier hergestellten Papierbahn gebildet ist, und dass eine Maschinenrichtung der Papierbahn eine Umfangsrichtung der Banderole ausbildet. Dadurch, dass die aus einer in Querrichtung einer verschlossenen, insbesondere gekrempten, verklebten, vorzugsweise zweifach verklebten, verschweißten, geklammerten, genähten oder genieteten im Wesentlichen aus ungebleichtem Kraftpapier hergestellten Papierbahn gebildet ist gelingt es, die größere Dehnung, die das ungebleichte Kraftpapier in Maschinenrichtung aufweist, in Umfangsrichtung der Banderole bzw. der schlauchförmigen Verpackung bereitzustellen, so dass aufgrund der exzellenten Dehnfähigkeit des Verpackungsmaterials in Maschinenrichtung auch eine Mehrzahl von Gegenständen beim Einfügen in die Banderole bzw. in das zu einem Ring verklebten Verpackungsmaterial, das Verpackungsmaterial nicht zerreißt bzw. weiter einreißt. Indem es dadurch möglich ist eine Mehrzahl von Gegenständen durch die Banderole zu umschließen, können selbstverständlich, mehrere untereinander gleichartige oder verschiedene Gegenstände umschlossen und zusammengehalten werden, ohne dass eine die Gegenstände zur Gänze umgebende Verpackung bereitgestellt werden muss. Indem hierbei in der fertigen Banderole das Verpackungsmaterial derart angeordnet ist, dass eine Maschinenrichtung des Verpackungsmaterials eine Umfangsrichtung der Banderole ausbildet, können die durch das Herstellungsverfahren des Verpackungsmaterials eingebrachten Dehnungseigenschaften in Maschinenrichtung dafür genutzt werden, dass zu verpackende bzw. zu umschließende Gegenstände unter Ausnutzung der Dehnungseigenschaften des Verpackungsmaterials in eine bereits zu einem Ring verklebte Banderole eingebracht werden können, ohne dass ein Reißen der Banderole zu befürchten ist und aufgrund der Rückstellfähigkeit des Verpackungsmaterials in diesem Ring nach ihrem Einbringen fest gehalten werden.

Indem das Verpackungsmaterial so zu einem Ring bzw. einer Schleife oder Banderole verbunden wird, dass es eine Mehrzahl von Gegenständen in Maschinenrichtung der Papierbahn umschließt, gelingt es weiterhin, in eine derartige Banderole die Mehrzahl Gegenstände einzusetzen, ohne dass ein Reißen der Banderole in Querrichtung als auch Längsrichtung, noch an den Kanten der Banderole zu befürchten ist. Es erübrigt sich überdies festzuhalten, dass eine derartige Banderole eine extrem papiersparende Art der Verpackung darstellt, mit welcher Gegenstände sicher und zuverlässig verpackt und zusammengehalten werden können.

Indem die Banderole wenigstens zwei untereinander gleiche oder auch verschiedene Gegenstände umschließt, wird sichergestellt, dass beliebig große Gebinde ausgebildet werden können, welche gleichzeitig aufgrund des Bruchdehnungsverhältnisses MD/CD gemäß ISO 1924-3:2005 von ≥ 1,1 bis etwa 3 sowie dem Weiterreißwiderstands-Index in Querrichtung gemäß ISO 1974:2012 von ≥ 16,0 mN.m²/g zuverlässig in die Banderole bzw. das schlauchförmige Produkt eingesetzt werden können, ohne dass ein Reißen bzw. Ausreißen der Kanten des Papiers zu befürchten ist. In eine derartige Banderole können auch schwere bzw. eine im Vergleich zur Breite der Banderole große Länge bzw. Höhe aufweisende Gegenstände verpackt werden ohne, dass ein Kippen und nachfolgendes Reißen der Banderole zu befürchten ist. Dies deshalb, da aufgrund der Materialeigenschaften des Verpackungsmaterial die Gegenstände dicht umschlossen werden können und deshalb auch bei einem Kippen eines oder mehrerer Gegenstände ein Einreißen und in der Folge Durchreißen der Banderole nicht zu befürchten ist.

Hierbei kann die Banderole so ausgebildet sein, dass die Mehrzahl von Gegenständen in mehreren Reihen, kreisförmig oder eine dichte Packung ausformend in der Banderole angeordnet sind. Mit einer derartigen Anordnung der umschlossenen Gegenstände können beispielsweise herkömmliche Getränkepackungen, umfassend zwei, sechs oder auch zwölf Flaschen durch eine Banderole gemäß der Erfindung umgeben werden oder beispielsweise Lebensmittelprodukte, wie Zucchini oder Bananen in einer Banderole angeordnet werden oder aber auch beispielsweise mehrere untereinander gleiche Schaumstoffelemente, wie beispielsweise Schaumstoffkissen oder Stangen aus Metall oder Holz im Inneren einer derartigen Banderole angeordnet werden.

Gemäß einer Weiterbildung der Erfindung ist die Banderole so ausgebildet, dass sie durch die umschlossenen Gegenstände auf Zug belastet ist, insbesondere mit einer Zugbeanspruchung, die kleiner als eine Bruchdehnung in Maschinenrichtung (MD) gemessen gemäß ISO 1924-3:2005 der Papierbahn ist, belastet ist. Durch die Zugbelastung bzw. Zugbeanspruchung der im Inneren einer derartigen Banderole verpackten Gegenstände wird gewährleistet, dass ein Gegenstand nicht unbeabsichtigt aus der Banderole herausfällt, wodurch in weiterer Folge der Halt der verbliebenen Produkte nicht mehr gewährleistet werden könnte.

Um eine ausreichende Dehnfähigkeit des Verpackungsmaterials bereitzustellen bzw. auch eine ausreichende Rückstellfähigkeit desselben bereitstellen zu können, ist das Verpackungsmaterial im Wesentlichen so ausgebildet, dass die Bruchdehnung in Maschinenrichtung (MD) gemessen gemäß ISO 1924-3:2005 der Papierbahn ≥ 8 % ist. Kraftpapiere, welche eine Bruchdehnung der Papierbahn von ≥ 8 % in Maschinenrichtung aufweisen, haben sich in Standardverpackungsmaterialien, wie Schwerlastsäcken und dgl., welche starken Belastungen in MD unterworfen werden, bewehrt und überraschenderweise konnte gezeigt werden, dass aus einem derartigen Material hergestellte Banderolen in der Lage sind, darin verpackte Produkte aufgrund der exzellenten Rückstellfähigkeit dieses Materials sicher und zuverlässig zu halten, ohne dass ein Verrutschen oder Herausfallen der Produkte aus der Banderole zu befürchten ist bzw. ein Reißen bzw. Zerreißen der Banderole beim Einsetzen der Produkte zu befürchten ist.

Ein weiteres Ziel der vorliegenden Erfindung ist es, ein Verfahren zur Ausbildung einer Banderole aus dem Verpackungsmaterial gemäß der Erfindung bereitzustellen, wobei aufgrund der herkömmlichen Herstellungsverfahren das Problem im Wesentlichen darin liegt, dass eine Papierbahn durch entsprechende Behandlungen prinzipiell größere Dehnungseigenschaften in Maschinenrichtung aufweist als in Querrichtung. Es sind zwar bereits isotrope Papiere bekannt, welche gleiche Eigenschaften in Längs- und Querrichtung aufweisen, jedoch sind diese auf großen Papiermaschinen nur eingeschränkt herstellbar und insbesondere weisen diese Papiere üblicherweise zumindest geringfügig schlechtere Eigenschaften in Querrichtung auf.

Um nun bei einer Banderole die günstigen Eigenschaften des Verpackungsmaterial gemäß der Erfindung optimal ausnützen zu können, ist das erfindungsgemäße Verfahren so gebildet, dass von einer in Maschinenlängsrichtung abgerollten Bahn des im Wesentlichen aus ungebleichtem Kraftpapier bestehenden Verpackungsmaterials eine einen Umfang der auszubildenden Banderole geringfügig übersteigende Länge des Verpackungsmaterials abgeschnitten wird, die abgeschnittene Länge des Verpackungsmaterials um 90° verschwenkt wird, jene zwei freien Ränder der abgeschnittenen Länge, die bei dem Abrollen der Bahn des Verpackungsmaterials in Maschinenquerrichtung verlaufen, übereinandergeschlagen werden und zu einem Schlauch verschlossen werden und dass von dem verschlossenen Schlauch eine Mehrzahl von Banderolen abgetrennt oder für ein Abtrennen vorbereitet, insbesondere perforiert, geritzt oder markiert werden. Aufgrund der nicht bestehenden Möglichkeit bzw. wirtschaftlichen Sinnlosigkeit, auf einer Papiermaschine Schnitte bzw. eine Vielzahl von Schnitten in das Papier in Maschinenlängsrichtung in einer ablaufenden Papierbahn auszuführen, wird das Verfahren im Wesentlichen so geführt, dass erst eine Länge des Verpackungsmaterials von einer abrollenden Bahn des Verpackungsmaterials abgeschnitten wird, welche Länge im Wesentlichen dem Umfang einer herzustellenden Banderole entspricht. Hierbei kann selbstverständlich eine gewisse Überlänge vorgesehen werden, welche bei einem nachfolgenden Verschließen der Lage des Verpackungsmaterials zu einem Schlauch bzw. gegebenenfalls zu einer einzigen Banderole als Überlappung des Materials vorhanden sein muss. Nach dem Abschneiden der entsprechenden Länge kann entweder unmittelbar aus der abgeschnittenen Länge ein Schlauch geformt werden, wobei das Papier dann so zusammengelegt wird, dass im Prinzip die Querrichtung, d.h. die Breite der Bahn des Verpackungsmaterials die Umfangslänge des Schlauchs ausbildet, oder aber unmittelbar das abgeschnittene Stück des Verpackungsmaterials um 90° gewendet werden und in der Folge zu einem Schlauch verklebt, gekrempt, vernietet, genäht oder dgl. werden kann. In einem letzten Schritt ist es nun erforderlich, entsprechende Stücke, die der Breite der Banderole entsprechenden, von dem so ausgebildeten Schlauch abzutrennen. Das Abtrennen kann hierbei durch Schneiden, Stanzen, Abreißen und dgl. erfolgen, wobei hierfür entweder vorher Perforierungen, Markierungslinien, vorgestanzte Bereiche oder dgl. ausgeführt werden können, wobei dies je nach Einsatzzweck und Endnutzung der Banderole entweder unmittelbar durchgeführt wird oder beim Endkunden vorgenommen wird. Sinnvoller Weise werden diejenigen Stücke, welche eine Vielzahl von Banderolen ausbilden, vorab nicht getrennt, da beispielsweise ein Bedrucken prinzipiell einfacher ist, wenn größere Flächen gleichzeitig entsprechend bedruckt werden können.

Gemäß einer Weiterbildung des erfindungsgemäßen Verfahrens kann das Verfahren so geführt werden, dass das Verschwenken der abgeschnittenen Länge des Verpackungsmaterials um 90° vor oder nach einem Übereinanderschlagen und Verschließen von jenen zwei freien Rändern der abgeschnittenen Länge, die bei dem Abrollen der Bahn des Verpackungsmaterials in Maschinenquerrichtung verlaufen, durchgeführt wird. Hierbei ist es, wie ausgeführt, unerheblich, ob das Verschwenken der abgeschnittenen Länge des Verpackungsmaterials um 90° vor oder nach einem Übereinanderschlagen zum Verschließen von den zwei freien Bändern der abgeschnittenen Länge ausgeführt wird.

Das Verpackungsmaterial gemäß der Erfindung kann, wie dies einer Weiterbildung der Erfindung entspricht, zum Einsatz als Banderole verwendet werden, wobei nicht unerwähnt bleiben soll, dass selbstverständlich aus diesem Verpackungsmaterial auch herkömmliche Säcke und dgl. gefertigt werden könnten, was jedoch aufgrund der speziellen Materialeigenschaften nur für Hochleistungsprodukte sinnvoll erscheint.

Die Erfindung wird nachfolgend anhand von Ausführungsbeispielen und Zeichnungen weiter erläutert. In diesen zeigen:
Fig. 1 eine schematische Darstellung von möglichen Arten der Verbindung von einem Verpackungsmaterial gemäß der Erfindung zu einer Banderole bzw. Schleife; und
Fig. 2 eine schematische Darstellung des Verfahrensablaufs zur Herstellung einer Banderole aus dem Verpackungsmaterial gemäß der Erfindung.

Im Einzelnen ist in Fig. 1a) schematisch eine Banderole bzw. Schleife 1 gezeigt, welche Banderole 1 so ausgebildet ist, dass zwei freie Enden 2, 3 des die Banderole 1 ausbildenden Verpackungsmaterials überlappen und im Bereich der Überlappung 4 wenigstens eine Verbindung ausgebildet wird.

Mit einem derartigen Verpackungsmaterial 1, welches insbesondere als Schleife bzw. Banderole ausgebildet ist, gelingt es somit, eine Mehrzahl von untereinander gleich oder verschieden ausgebildeten Gegenstände durch die Banderole 1 zu halten, ohne dass beispielsweise eine zusätzliche Kunststoffverpackung, die sich über die gesamte Packung der Gegenstände erstreckt, verwendet werden muss. Der Bereich der Verbindung 4 kann hierbei jede Art von Verbindungen aufweisen, wie beispielsweise flächige Verklebungen (siehe Fig. 1b)), punktförmige Verklebungen (siehe Fig. 1c)), oder es kann jede Art der Verbindung, wie Vernähen (siehe Fig. 1d)), Krempen, großflächiges Kleben oder dgl. verwendet werden. Eine derartig ausgebildete Banderole wird in der Folge über die damit zusammenzuhaltenden Gegenstände gezogen, wodurch diese, aufgrund der Rückstellfähigkeit des Materials, dicht bzw. fest zusammengehalten werden.

In Fig. 1b) ist eine perspektivische Längsansicht eines aus dem Verpackungsmaterial gemäß der Erfindung gebildeten Endlosschlauchs gezeigt, welcher Endlosschlauch 1 zur Ausbildung von einer Mehrzahl von Banderolen 1 gedacht ist. Bei der in Fig. 1b) gezeigten Ausbildung sind wiederum die freien Enden 2, 3 des Verpackungsmaterials überlappend angeordnet und der Verbindungsbereich 4 ist, wie dies durch eine strichlierte Fläche gezeigt ist, vollflächig verklebt. Die strichlierten Linien 11 zeigen in Fig. 1b) mögliche Trennungslinien zum Abtrennen von einzelnen Banderolen 1 an.

In Fig. 1c) ist eine Darstellung eines Endlosschlauchs aus dem Verpackungsmaterial gemäß der Erfindung in analoger Weise wie in Fig. 1b) gezeigt, wobei anstelle einer vollflächigen Verklebung im Überlappungsbereich 4 punktförmige Klebestellen, die insbesondere in zwei voneinander versetzten Reihen angeordnet sind, ausgeführt wurden. Es erübrigt sich festzuhalten, dass selbstverständlich jede andere Art der Verklebung, sei es in zwei einzelnen Klebelinien, einer Klebelinie oder dgl. gewählt werden kann.

In Fig. 1d), in welcher ebenfalls eine Darstellung wie in Fig. 1b) des Verpackungsmaterials gemäß der Erfindung gewählt wurde, ist gezeigt, dass die freien Enden 2, 3 des den Endlosschlauch ausbildenden Verpackungsmaterials mit einer zweiten Lage des Verpackungsmaterials 8 vernäht sind, wie dies schematisch durch die Nahtlinien 6 angedeutet ist.

Mit derartigen Banderolen 1 ist es nunmehr möglich, die unterschiedlichsten Gegenstände unverlierbar miteinander zu verpacken und insbesondere sicherzustellen, dass, auch wenn schwere Gegenstände, wie beispielsweise Metallstäbe oder dgl. verpackt werden, ein Reißen des Verpackungsmaterials 8 vermieden wird. Wenn eine derartige Banderole 1 über zu verpackende, insbesondere schwere oder harte Gegenstände gezogen wird, gelingt es aufgrund der Rückstellfähigkeit des sie ausbildenden ungebleichten Kraftpapiers, insbesondere durch seine Bruchdehnung, Zugfestigkeit oder auch des Weiterreißwiderstandsindex, sicherzustellen, dass, wenn ein kleiner Riss in dem Verpackungsmaterial 8, welches die Banderole 1 ausbildet, ausgebildet worden sein sollte, dieser nicht weiterreißt und überdies die so gebildete Banderole 1 sich nach einer Dehnung so weit zusammenzieht, um auch ein Herausrutschen der darin verpackten Gegenstände nach fertiggestellter Verpackung gewährleisten zu können. Zudem kann aufgrund der speziellen Ausbildung des Verpackungsmaterials 8 zusätzlich eine gewisse Haftreibung auf die darin verpackten Gegenstände ausgeübt werden, wodurch gewährleistet wird, dass die Gegenstände unverrückbar im Inneren der Banderole 1 aufgenommen werden und ein Herausrutschen von einzelnen oder mehreren der Gegenstände sicher hintangehalten wird. Die hier erwähnte Haftreibung kann hierbei nicht nur durch die Banderole 1 ausgeübt werden, sondern beispielsweise auch durch die Oberfläche der darin verpackten Gegenstände.

In Fig. 2, in welcher die Bezugszeichen von Fig. 1 beibehalten sind, ist schematisch der Verfahrensablauf zur Herstellung einer Banderole aus dem Verpackungsmaterial 8 gemäß der Erfindung gezeigt.

In Fig. 2 ist mit 7 eine Rolle aus dem Verpackungsmaterial 8 bezeichnet, wie sie aus der Herstellung beispielsweise aus einer Papiermaschine auf einen Tambour aufgerollt wird. Von der Rolle 7 des Verpackungsmaterials 8 wird das Verpackungsmaterial 8 in Richtung des Pfeils 9 abgerollt, welcher Pfeil 9 gleichzeitig auch der Maschinenrichtung der Maschine, auf welcher das Verpackungsmaterial 8 hergestellt wurde, beispielsweise einer Papiermaschine, entspricht. Wenn eine ausreichende Länge des Verpackungsmaterials 8 abgerollt ist, wird dieses entlang der Breite des Verpackungsmaterials 8, wie dies mit strichlierter Linie 10 angedeutet ist, abgeschnitten. In einem zweiten Schritt wird diese abgeschnittene Länge des Verpackungsmaterials 8 um 90° gewendet, wie dies mit Pfeil 11 angedeutet ist, um die ursprüngliche Maschinenrichtung 9 nunmehr in Querrichtung des abgeschnittenen Stücks des Verpackungsmaterials 8 angeordnet zu haben, wie dies wiederum durch den Pfeil 9 angedeutet ist. Das abgeschnittene Stück des Verpackungsmaterials 8 hat hierbei eine Länge L in Maschinenrichtung der Rolle des Verpackungsmaterials 8, die dem Umfang einer aus diesem Verpackungsmaterial 8 zu bildenden Banderole 1 im Wesentlichen entspricht, wobei je nach nachfolgender Methode des Verbindens des Verpackungsmaterials 8 entweder eine geringe Überlänge gewählt wird, um die Enden übereinander kleben zu können oder aber im Prinzip exakt die Umfangslänge der Banderole gewählt wird, wenn die Verbindung durch krempen, klammern, nähen oder dgl. erfolgt. In einem dritten Schritt wird aus dieser abgetrennten Länge des Verpackungsmaterials 8 ein Schlauch geformt, wobei hier jedes herkömmliche Schlauchformungsverfahren angewandt werden kann, wie dies in der Figur angedeutet ist. Im vorliegenden Fall wird der Schlauch so geformt, dass die freien Enden 2, 3 des Verpackungsmaterials 8 einander um einen Abstand bzw. eine Länge 4 überlappen, um in der Folge die freien Enden 2, 3 beispielsweise miteinander verkleben zu können, insbesondere sogar zweifach verkleben zu können. Die freien Enden des Verpackungsmaterials 8 sind hierbei, wie in den Fig. 1 mit dem Bezugszeichen 2 und 3 bezeichnet und das überlappende Stück mit 4, wie dies beispielsweise in Fig. 1a gezeigt ist. Nach einem Verkleben des Verpackungsmaterials 8 kann der so hergestellte Schlauch entweder bedruckt werden oder aber jeder weiteren Behandlung, wie einem Perforieren, Markieren, Stanzen oder insbesondere Schneiden unterworfen werden, um die Banderolen 1 gemäß der Erfindung aus dem Material herzustellen.

Es erübrigt sich festzuhalten, dass der zweite Schritt des Verfahrens des Umlegens des Verpackungsmaterials 8 um 90° auch nach dem Schlauchformen erfolgen kann. In jedem Fall muss das Verpackungsmaterial 8 entlang der Kanten 2, 3 miteinander verbunden werden, um die günstigen Materialeigenschaften, die aus der Maschinenrichtung der Herstellung resultieren, in Umfangsrichtung einer fertig hergestellten Banderole 1 zur Verfügung zu haben.

Bezüglich der fakultativen Verfahrensschritte, wie einem Bedrucken, Perforieren oder dgl. ist festzuhalten, dass diese vor oder nach jedem dem Abtrennen der Bahn des Verpackungsmaterials 8 von dem Tambour folgenden Schritt durchgeführt werden können. So kann es günstig sein unmittelbar das abgetrennte Stück des Verpackungsmaterials zu bedrucken und erst danach einen Schlauch aus dem Verpackungsmaterial 8 zu formen.

Die Banderole bzw. Schleife 1 kann hierbei nicht nur einfarbig ausgebildet sein, sondern auch mehrfärbig bedruckt, mit Firmenwortlauten, Logos und dgl. versehen sein und überdies kann sie eine einseitige oder zweiseitige Beschichtung aufweisen, um beispielsweise die Feuchtigkeitsbeständigkeit des Verpackungsmaterials 8 zu verbessern. Schließlich kann sie auch mehr als eine Lage des ungebleichten Kraftpapiers aufweisen. Zu beachten ist in diesem Fall, dass die wesentlichen Eigenschaften der Banderole 1 hierbei nicht verändert werden dürfen und es darf weder die Bruchdehnung noch die Berstfestigkeit, die Reißlänge, usw. nachteilig verändert werden.

Schließlich erübrigt es sich festzuhalten, dass mit einer Banderole 1 gemäß der Erfindung nicht nur schwere und harte Gegenstände oder Kunststoffdosen zusammengehalten werden können, sondern auch beispielsweise Socken umgeben sein können, Lebensmittel wie Bananen, Zucchini, Gurken oder dgl. miteinander verbunden sein können. Auch beispielsweise in Dosen verpackte Güter bzw. Lebensmittel, Schachteln und dgl. können miteinander verbunden werden.

Weiterhin wird die Erfindung nach anhand von Ausführungsbeispielen näher erläutert.

### Beispiel 1: Herstellung eines Verpackungsmaterials auf Basis von ungebleichtem Kraftpapier mit einer Grammatur 82 g/m²

### Prozessbeschreibung:

Ein ungebleichter Zellstoff bestehend zu 100 % aus Primärzellstoff aus Weichholz (Mischung aus Fichte und Kiefer) mit einer Kappa-Zahl von 51 wurde zuerst einer Hochkonsistenzmahlung mit einer Mahlleistung von 230 bis 240 kWh/t unterworfen, wobei ein Mahlgrad des Zellstoffs nach der Hochkonsistenzmahlung 17°SR betrug. Anschließend wurde dieser Zellstoff einer Niederkonsistenzmahlung mit einer Mahlleistung von 90 bis 100 kWh/t unterworfen. Im Konstantteil der Papiermaschine wurden die nachfolgend angeführten Hilfsstoffe zudosiert. Hierbei wurde der pH-Wert mit Aluminiumsulfat auf einen pH-Wert von 6,8 bis 7,0 eingestellt, kationische Stärke, mit einem Kationisierungsgrad DS von 0,03, wurde in einer Menge von 17 kg/t Papier atro zudosiert, als Leimungsmittel wurden Alkenylbernsteinsäureanhydride in einer Menge von 0,8 kg/t Kraftpapier atro und als Nassfestmittel 10 kg/t PAAE eingesetzt. Weiterhin wurden keine Füllstoffe zugesetzt. Die Konsistenz des Zellstoffs am Stoffauflauf betrug 0,19 %. Die Entwässerung erfolgte auf einer Foudrinier-Siebpartie und mit einer Pressenpartie mit drei Nips, wobei eine der Pressen eine Schuhpresse sein kann, wobei der Liniendruck an den drei Nips 60 kN/m, 90 kN/m bzw. 500 kN/m (in der Schuhpresse) betrug. Bevor das noch feuchte Papier der Clupak-Anlage zugeführt wurde, wurde es einer Kontakttrocknung, Konventionstrocknung mit Heißlufteinsatz von 167 °C unterworfen, dann in einer Slalomtrockenpartie vorgetrocknet und in einer Clupak-Anlage mit einer Differenzgeschwindigkeit von -7,9 % behandelt und schließlich auf einen finalen Restfeuchtegehalt von 7,5% getrocknet.

Das Kraftpapier kann als solches für die Herstellung von Schleifen oder Banderolen eingesetzt werden und die in der nachfolgenden Tabelle beschriebenen Papiereigenschaften wurden in diesem Kraftpapier gemessen.

Das so hergestellte Kraftpapier hatte die folgenden Eigenschaften:

**Tabelle 1:**

| **Papiereigenschaft** | **Norm** | **Einheit** | **Richtung** | **Ergebnis** |
|---|---|---|---|---|
| Grammatur | ISO 536:2019 | g/m² | | 82 |
| Zugfestigkeit | ISO 1924-3:2005 | kN/m | MD | 8,9 |
| Zugfestigkeitsindex | ISO 1924-3:2005 | Nm/g | MD | 109 |
| Zugfestigkeit | ISO 1924-3:2005 | kN/m | CD | 5,4 |
| Zugfestigkeitsindex | ISO 1924-3:2005 | Nm/g | CD | 66,3 |
| Bruchdehnung | ISO 1924-3:2005 | % | MD | 9,6 |
| Bruchdehnung | ISO 1924-3:2005 | % | CD | 8,6 |
| Zugbrucharbeit | ISO 1924-3:2005 | J/m² | MD | 578 |
| Zugbrucharbeit | ISO 1924-3:2005 | J/m² | CD | 405 |
| Bendtsen Rauigkeit | ISO 8791-2:2013 | ml/min | Oberseite | 867 |
| Bendtsen Rauigkeit | ISO 8791-2:2013 | ml/min | Unterseite | 1250 |
| Berstfestigkeit | ISO 2758:2014 | kPa | | 781 |
| Nassfestigkeitsindex | ISO 3781:2011 | Nm/g | MD | 15,2 |
| Weiterreißwiderstands-Index | ISO 1974:2012 | mN.g/m² | MD | 14,2 |
| Weiterreißwiderstands-Index | ISO 1974:2012 | mN.g/m² | CD | 16,1 |
| Verhältnis Bruchdehnung | ISO 1924-3:2005 | - | MD/CD | 1,12 |
| Reißlänge | ISO 1924-3:2005 | km | MD | 11,06 |

### Beispiel 2: Herstellung eines Verpackungsmaterials auf Basis von ungebleichtem Kraftpapier mit einer Grammatur von 130 g/m²

### Prozessbeschreibung:

Ein ungebleichter Zellstoff bestehend zu 95 % aus Primärzellstoff aus Weichholz mit einer Kappa-Zahl von 41 und 5% aus Primärzellstoff aus Hartholz mit einer Kappa-Zahl von 40 wurde zuerst einer Hochkonsistenzmahlung mit einer Mahlleistung von 190 bis 210 kWh/t unterworfen, wobei ein Mahlgrad des Zellstoffs nach der Hochkonsistenzmahlung 19 °SR betrug und anschießend wurde dieser Zellstoff einer Niederkonsistenzmahlung mit einer Mahlleistung von 70 bis 80 kWh/t unterworfen. Im Konstantteil der Papiermaschine wurden die Hilfsstoffe zudosiert. Hierbei wurde der pH-Wert mit Aluminiumsulfat auf einen pH-Wert von 6,8 bis 7,0 eingestellt, kationische Stärke, mit einem Kationisierungsgrad DS von 0,03, wurde in einer Menge von 14 kg/t Papier atro zudosiert und als Leimungsmittel wurden Alkenylbernsteinsäureanhydride in einer Menge von 0,8 kg/t Kraftpapier atro eingesetzt. Als Nassfestmittel wurde glyoxaliertes PAM mit 10 kg/t Kraftpapier atro eingesetzt. Weiterhin wurden keine Füllstoffe zugesetzt. Die Konsistenz des Zellstoffs am Stoffauflauf betrug 0,23 %. Die Entwässerung erfolgte auf einer Foudrinier-Siebpartie und mit einer Pressenpartie mit drei Nips, wobei eine davon eine Schuhpresse sein kann, wobei der Liniendruck an den drei Nips 60 kN/m, 90 kN/m bzw. 500 kN/m (in der Schuhpresse) betrug. Das Kraftpapier wird vorgetrocknet und dann in einer Clupak-Anlage mit einer Differenzgeschwindigkeit von -8,6 % behandelt und schließlich auf einen finalen Endfeuchtegehalt von 7,5% getrocknet.

Das Kraftpapier kann als solches eingesetzt werden und die in der nachfolgenden Tabelle beschriebenen Papiereigenschaften wurden mit diesem Papier gemessen.

Das so hergestellte Kraftpapier hatte die folgenden Eigenschaften:

**Tabelle 2:**

| **Papiereigenschaft** | **Norm** | **Einheit** | **Richtung** | **Ergebnis** |
|---|---|---|---|---|
| Grammatur | ISO 536:2019 | g/m² | | 130 |
| Zugfestigkeit | ISO 1924-3:2005 | kN/m | MD | 16,2 |
| Zugfestigkeitsindex | ISO 1924-3:2005 | Nm/g | MD | 124,6 |
| Zugfestigkeit | ISO 1924-3:2005 | kN/m | CD | 6,3 |
| Zugfestigkeitsindex | ISO 1924-3:2005 | Nm/g | CD | 48,5 |
| Bruchdehnung | ISO 1924-3:2005 | % | MD | 10,3 |
| Bruchdehnung | ISO 1924-3:2005 | % | CD | 8,5 |
| Zugbrucharbeit | ISO 1924-3:2005 | J/m² | MD | 871 |
| Zugbrucharbeit | ISO 1924-3:2005 | J/m² | CD | 372 |
| Bendtsen Rauigkeit | ISO 8791-2:2013 | ml/min | Oberseite | 1420 |
| Bendtsen Rauigkeit | ISO 8791-2:2013 | ml/min | Unterseite | 1890 |
| Berstfestigkeit | ISO 2758:2014 | kPa | | 812 |
| Nassfestigkeitsindex | ISO 3781:2011 | Nm/g | MD | 16,1 |
| Weiterreißwiderstands-Index | ISO 1974:2012 | mN.g/m² | MD | 12,1 |
| Weiterreißwiderstands-Index | ISO 1974:2012 | mN.g/m² | CD | 19,3 |
| Verhältnis Bruchdehnung | ISO 1924-3:2005 | - | MD/CD | 1,21 |
| Reißlänge | ISO 1924-3:2005 | km | MD | 12,7 |

### Beispiel 3: Herstellung eines Verpackungsmaterials auf Basis von ungebleichtem Kraftpapier mit einer Grammatur von 130 g/m²

### Prozessbeschreibung:

Ein ungebleichter Zellstoff bestehend zu 95 % aus Primärzellstoff aus Weichholz mit einer Kappa-Zahl von 41 und 5% aus Primärzellstoff aus Hartholz mit einer Kappa-Zahl von 40 wurde zuerst einer Hochkonsistenzmahlung mit einer Mahlleistung von 190 bis 210 kWh/t unterworfen, wobei ein Mahlgrad des Zellstoffs nach der Hochkonsistenzmahlung 19 °SR betrug und anschießend wurde dieser Zellstoff einer Niederkonsistenzmahlung mit einer Mahlleistung von 70 bis 80 kWh/t unterworfen. Im Konstantteil der Papiermaschine wurden die Hilfsstoffe zudosiert. Hierbei wurde der pH-Wert mit Aluminiumsulfat auf einen pH-Wert von 6,8 bis 7,0 eingestellt, kationische Stärke, mit einem Kationisierungsgrad DS von 0,03 wurde in einer Menge von 14 kg/t Papier atro zudosiert und als Leimungsmittel wurden Alkenylbernsteinsäureanhydride in einer Menge von 0,8 kg/t Kraftpapier atro eingesetzt. Als Nassfestmittel wurde glyoxaliertes PAM mit 10 kg/t Kraftpapier atro eingesetzt. Weiterhin wurden keine Füllstoffe zugesetzt. Die Konsistenz des Zellstoffs am Stoffauflauf betrug 0,23 %. Die Entwässerung erfolgte auf einer Foudrinier-Siebpartie und mit einer Pressenpartie mit drei Nips, wobei eine davon eine Schuhpresse sein kann, wobei der Liniendruck an den drei Nips 60 kN/m, 90 kN/m bzw. 500 kN/m (in der Schuhpresse) betrug. Das Kraftpapier wird vorgetrocknet und dann in einer Clupak-Anlage mit einer Differenzgeschwindigkeit von -8,6 % behandelt und schließlich auf einen finalen Endfeuchtegehalt von 7,5% getrocknet.

Das Kraftpapier kann als solches eingesetzt werden und die in der nachfolgenden Tabelle beschriebenen Papiereigenschaften wurden mit diesem Papier gemessen.

Das so hergestellte Kraftpapier hatte die folgenden Eigenschaften:

**Tabelle 3:**

| **Papiereigenschaft** | **Norm** | **Einheit** | **Richtung** | **Ergebnis** |
|---|---|---|---|---|
| Grammatur | ISO 536:2019 | g/m² | | 130 |
| Zugfestigkeit | ISO 1924-3:2005 | kN/m | MD | 16,2 |
| Zugfestigkeitsindex | ISO 1924-3:2005 | *Nm*/*g* | MD | 124,6 |
| Zugfestigkeit | ISO 1924-3:2005 | kN/m | CD | 6,3 |
| Zugfestigkeitsindex | ISO 1924-3:2005 | Nm/g | CD | 48,5 |
| Bruchdehnung | ISO 1924-3:2005 | % | MD | 10,3 |
| Bruchdehnung | ISO 1924-3:2005 | % | CD | 8,5 |
| Zugbrucharbeit | ISO 1924-3:2005 | J/m² | MD | 871 |
| Zugbrucharbeit | ISO 1924-3:2005 | J/m² | CD | 372 |
| Bendtsen Rauigkeit | ISO 8791-2:2013 | ml/min | Oberseite | 1420 |
| Bendtsen Rauigkeit | ISO 8791-2:2013 | ml/min | Unterseite | 1890 |
| Berstfestigkeit | ISO 2758:2014 | kPa | | 812 |
| Nassfestigkeitsindex | ISO 3781:2011 | Nm/g | MD | 16,1 |
| Weiterreißwiderstands-Index | ISO 1974:2012 | mN.g/m² | MD | 12,1 |
| Weiterreißwiderstands-Index | ISO 1974:2012 | mN.g/m² | CD | 19,3 |
| Verhältnis Bruchdehnung | ISO 1924-3:2005 | - | MD/CD | 1,21 |
| Reißlänge | ISO 1924-3:2005 | km | MD | 12,7 |

### Beispiel 4: Herstellung eines Verpackungsmaterials auf Basis von ungebleichtem Kraftpapier mit einer Grammatur von 161 g/m²

### Prozessbeschreibung:

Ein ungebleichter Zellstoff bestehend zu 100 % aus Primärzellstoff aus Weichholz mit einer Kappa-Zahl von 46 wurde zuerst einer Hochkonsistenzmahlung mit einer Mahlleistung von 210 bis 220 kWh/t unterworfen wird, wobei ein Mahlgrad des Zellstoffs nach der Hochkonsistenzmahlung 18 °SR betrug und anschließend wurde dieser Zellstoff einer Niederkonsistenzmahlung mit einer Mahlleistung von 70 bis 85 kWh/t unterworfen wird. Im Konstantteil der Papiermaschine wurden die Hilfsstoffe zudosiert. Hierbei wurde der pH-Wert mit Aluminiumsulfat auf eine pH-Wert von 6,8 bis 7,0 eingestellt, kationische Stärke, mit einem Kationisierungsgrad DS von 0,05 wurde in einer Menge von 12 kg/t Kraftpapier atro zudosiert und als Leimungsmittel wurden Alkenylbernsteinsäureanhydride in einer Menge von 0,8 kg/t Kraftpapier atro eingesetzt. Weiterhin wurde Talkum als Füllstoff in einer Menge von 2 kg/t Kraftpapier atro zugesetzt. Die Konsistenz des Zellstoffs am Stoffauflauf betrug 0,25 %. Die Entwässerung erfolgte auf einer Foudrinier-Siebpartie, wie einer Pressenpartie mit drei Nips, wobei der Liniendruck an den drei Nips 60 kN/m, 80 kN/m bzw. 80 kN/m betrug. Das Kraftpapier wurde vorgetrocknet, dann der Clupak-Anlage zugeführt und einer Differenzgeschwindigkeit von -10,9 % unterworfen, danach schließlich auf einen finalen Restfeuchtegehalt von 8% getrocknet.

Das Kraftpapier kann als solches eingesetzt werden und die in der nachfolgenden Tabelle beschriebenen Papiereigenschaften wurden mit diesem Kraftpapier gemessen.

Das so hergestellte Papier hatte die folgenden Eigenschaften:

**Tabelle 3:**

| **Papiereigenschaft** | **Norm** | **Einheit** | **Richtung** | **Ergebnis** |
|---|---|---|---|---|
| Grammatur | ISO 536:2019 | g/m² | | 161 |
| Zugfestigkeit | ISO 1924-3:2005 | kN/m | MD | 19,1 |
| Zugfestigkeitsindex | ISO 1924-3:2005 | Nm/g | MD | 118,6 |
| Zugfestigkeit | ISO 1924-3:2005 | kN/m | CD | 7,9 |
| Zugfestigkeitsindex | ISO 1924-3:2005 | Nm/g | CD | 49,1 |
| Bruchdehnung | ISO 1924-3:2005 | % | MD | 12,7 |
| Bruchdehnung | ISO 1924-3:2005 | % | CD | 9,0 |
| Zugbrucharbeit | ISO 1924-3:2005 | J/m² | MD | 1007 |
| Zugbrucharbeit | ISO 1924-3:2005 | J/m² | CD | 461 |
| Bendtsen Rauigkeit | ISO 8791-2:2013 | ml/min | Oberseite | 1970 |
| Bendtsen Rauigkeit | ISO 8791-2:2013 | ml/min | Unterseite | 2480 |
| Berstfestigkeit | ISO 2758:2014 | kPa | | 903 |
| Nassfestigkeitsindex | ISO 3781:2011 | Nm/g | MD | 15,8 |
| Weiterreißwiderstands-Index | ISO 1974:2012 | mN.g/m² | MD | 12,7 |
| Weiterreißwiderstands-Index | ISO 1974:2012 | mN.g/m² | CD | 20,6 |
| Verhältnis Bruchdehnung | ISO 1924-3:2005 | - | MD/CD | 1,41 |
| Reißlänge | ISO 1924-3:2005 | km | MD | 12,1 |

Es erübrigt sich festzuhalten, dass die Kraftpapiere gemäß der Erfindung zusätzlich noch kalandriert werden können, beispielsweise in einen Softnip- oder Langnip-Kalander oder auch einer Beschichtungsbehandlung unterworfen werden kann, wie beispielsweise einer Dispersionsbeschichtungsbehandlung. Bei derartigen weiterführenden Behandlungen dürfen jedoch die wesentlichen Eigenschaften des Verpackungsmaterials, wie Bruchdehnung, Bendtsen-Rauigkeit, Reißlänge, Weiterreißwiderstands-Index, Zugfestigkeitsindex nicht verändert werden. Diesbezüglich ist zu beachten, dass durch die zusätzlichen Behandlungsschritte, wie Beschichtung und Kalandrieren, die Reißlänge, der Weiterreißwiderstands-Index und dgl. sich nicht verändern, insbesondere nicht verschlechtert dürfen. Wenn weiterhin aus dem Verpackungsmaterial eine Schleife bzw. Banderole gefertigt wird, ist darauf zu achten, dass das Verpackungsmaterial so angeordnet ist, dass die ursprüngliche Maschinenrichtung so angeordnet wird, dass sie bei einer dehnenden Beanspruchung der Banderole eine Durchmesservergrößerung bzw. Dehnung um bis zu 20 % der Banderole bzw. Schleife ermöglicht. Durch eine gegebenenfalls aufgebrachte Beschichtung, einseitig oder zweiseitig auf der Banderole kann die Art, wie die freien Enden des die Schleife bzw. Banderole ausbildenden Verpackungsmaterials verbunden werden, verändert werden. Ohne Beschichtung können die freien Enden durch Kleben, Klammern, Krempen oder auch Nähen oder dgl. verbunden werden. Bei einem einseitig beschichteten Verpackungsmaterial kann zusätzlich auch eine Verbindung mittels eines Heißklebers, Hot-Melts oder dgl. vorgesehen sein. Bei zweiseitig beschichteten Verpackungsmaterialien können direkte Verbindungen von zwei Beschichtungslagen vorgesehen sein, was mit extrem geringem Zeitaufwand erreichbar ist, jedoch gegebenenfalls aus umwelttechnischen Gründen nachteilig sein kann. Analoges gilt auch für mehrlagige Verpackungsmaterialien.

## Patentansprüche

1. Verpackungsmaterial (1) bestehend aus einem ungebleichten Kraftpapier mit einem Kappa-Wert gemäß ISO 302:2015 zwischen 38 und 60, vorzugsweise zwischen 40 und 58 als Basispapier, wobei das Kraftpapier zu wenigstens 90 % aus Primärzellstoff hergestellt ist sowie ein Flächengewicht gemäß ISO 536:2019 zwischen 65 g/m² und 170 g/m² aufweist, **dadurch gekennzeichnet, dass** es wenigstens 90 % Primärzellstoff, enthaltend wenigstens 80 %, vorzugsweise wenigstens 85 %, insbesondere wenigstens 88 % Zellstoff mit einer mittleren längengewichteten Faserlänge gemäß ISO 16065-2:2014 zwischen 2,0 mm und 2,9 mm sowie weniger 5 %, vorzugsweise weniger als 4,5 %, insbesondere weniger als 4,2 % Füllstoffe sowie kationische Stärke und andere Prozesshilfsstoffe enthält, dass der Primärzellstoff als gemahlener, insbesondere hochkonsistenz gemahlener Zellstoff mit einem Mahlgrad nach Schopper-Riegler gemäß ISO 5267-1:1999 zwischen 13 °SR bis 20 °SR enthalten ist, dass es einen Stärkegehalt von 0,5 % bis 2,2 % des Papiers, insbesondere von 0,7 % bis 2,0 % aufweist, dass das es ein Bruchdehnungsverhältnis MD/CD gemäß ISO 1924-3:2005 von ≥ 1,1, eine Reißlänge in Maschinenrichtung gemäß ISO 1924-3:2005 von ≥10 km aufweist und dass ein Weiterreißwiderstands-Index in Querrichtung gemäß ISO 1974:2012 von ≥ 16,0 mN.m²/g beträgt.

2. Verpackungsmaterial (1) nach Anspruch 1, **dadurch gekennzeichnet, dass** der Primärzellstoff aus einer Mischung bestehend aus wenigstens 80 % Weichholzzellstoff, bevorzugter wenigstens 90 % Weichholzzellstoff, insbesondere wenigstens 95 % Weichholzzellstoff mit einer mittleren längengewichteten Faserlänge gemäß ISO 16065-2:2014 von wenigstens, 2,0 mm, vorzugsweise wenigstens 2,2 mm sowie Rest Hartholzzellstoff mit einer mittleren längengewichteten Faserlänge gemäß ISO 16065-2:2014 von wenigstens 1,0 mm besteht.

3. Verpackungsmaterial (1) nach einem der Ansprüche 1 oder 2, **dadurch gekennzeichnet, dass** es einen Zugfestigkeitsindex in Maschinenrichtung gemäß ISO 1924:3 - 2005 von ≥ 105 Nm/g, vorzugsweise wenigstens 115 Nm/g aufweist.

4. Verpackungsmaterial (1) nach einem der Ansprüche 1 2, oder 3, **dadurch gekennzeichnet, dass** es einen TEA-Index in Längsrichtung gemäß ISO 1924-3:2005 größer als 5,0 J/g, vorzugsweise größer als 5,5 J/g aufweist.

5. Verpackungsmaterial (1) nach einem der Ansprüche 1 bis 4, **dadurch gekennzeichnet, dass** es eine Berstfestigkeit gemäß ISO 2758:2014 von größer 750 kPa, vorzugsweise größer 770 kPa, insbesondere bevorzugt größer 800 kPa aufweist.

6. Verpackungsmaterial (1) nach einem der Ansprüche 1 bis 5, **dadurch gekennzeichnet, dass** es einen Nassfestigkeits-Index gemäß ISO 3781:2011 in Maschinenrichtung von wenigstens 14,0 Nm/g, insbesondere 15,2 Nm/g, besonders bevorzugt wenigstens 15,5 Nm/g aufweist.

7. Banderole (1) hergestellt aus einem Verpackungsmaterial (1) gemäß einem der Ansprüche 1 bis 6, **dadurch gekennzeichnet, dass** sie aus einer in Querrichtung einer verschlossenen, insbesondere gekrempten, verklebten, vorzugsweise zweifach verklebten, verschweißten, geklammerten, genähten oder genieteten im Wesentlichen aus ungebleichtem Kraftpapier hergestellten Papierbahn gebildet ist, und dass eine Maschinenrichtung der Papierbahn eine Umfangsrichtung der Banderole ausbildet.

8. Banderole (1) nach Anspruch 7, **dadurch gekennzeichnet, dass** sie durch umschlossene Gegenstände (5) auf Zug belastet ist, insbesondere mit einer Zugbeanspruchung, die kleiner als eine Bruchdehnung in Maschinenrichtung (MD) gemessen gemäß ISO 1924-3:2005 der Papierbahn ist, belastet ist.

9. Banderole (1) nach Anspruch 7 oder 8, **dadurch gekennzeichnet**, die Bruchdehnung in Maschinenrichtung (MD) gemessen gemäß ISO 1924-3:2005 der Papierbahn ≥ 8 % ist.

10. Verfahren zur Ausbildung einer Banderole aus einem Verpackungsmaterial nach einem der Ansprüche 1 bis 6, **dadurch gekennzeichnet, dass** von einer in Maschinenlängsrichtung abgerollten Bahn des im Wesentlichen aus ungebleichtem Kraftpapier bestehenden Verpackungsmaterials eine einem Umfang der auszubildenden Banderole geringfügig übersteigende Länge des Verpackungsmaterials abgeschnitten wird, die abgeschnittene Länge des Verpackungsmaterials um 90° verschwenkt wird, jene zwei freien Ränder der abgeschnittenen Länge, die bei dem Abrollen der Bahn des Verpackungsmaterials in Maschinenquerrichtung verlaufen, übereinandergeschlagen werden und zu einem Schlauch verschlossen werden und dass von dem verschlossenen Schlauch eine Vielzahl von Banderolen abgetrennt oder für ein Abtrennen vorbereitet, insbesondere perforiert, geritzt oder markiert werden.

11. Verfahren nach Anspruch 10, **dadurch gekennzeichnet, dass** das Verschwenken der abgeschnittenen Länge des Verpackungsmaterials um 90° vor oder nach einem Übereinanderschlagen und Verschließen von jenen zwei freien Rändern der abgeschnittenen Länge, die bei dem Abrollen der Bahn des Verpackungsmaterials in Maschinenquerrichtung verlaufen, durchgeführt wird.

12. Verwendung einer aus dem Verpackungsmaterial nach einem der Ansprüche 1 bis 6 hergestellten Banderole zum dichten Umschließen von einer Mehrzahl von untereinander gleichen oder verschiedenen Gegenständen.

## Claims

1. Packaging material (1) consisting of an unbleached kraft paper with a Kappa number according to ISO 302:2015 between 38 and 60, preferably between 40 and 58 as base paper, wherein the kraft paper is manufactured from at least 90 % primary cellulose and has a grammage according to ISO 536:2019 between 65 g/m² and 170 g/m², **characterized in that** it contains at least 90 % primary cellulose, containing at least 80 %, preferably at least 85 %, in particular at least 88 % cellulose with a length-weighted mean fibre length according to ISO 16065- 2:2014 between 2.0 mm and 2.9 mm and less than 5 %, preferably less than 4.5 %, in particular less than 4.2 % fillers as well as cationic starch and other process aids, that the primary cellulose is contained in the form of beaten cellulose, in particular, high-consistency refined cellulose having a Schopper-Riegler degree of refining according to ISO 5267-1:1999 between 13 °SR and 20 °SR, that it has a starch content of 0.5 % to 2.2 % of the paper, in particular 0.7 % to 2.0 %, that it has a strain at break ratio MD/CD according to ISO 1924-3:2005 of ≥ 1.1, a tear length in the machine direction according to ISO 1924-3:2005 of ≥10 km, and a tear index in the cross direction according to ISO 1974:2012 of ≥16.0 mN.m²/g.

2. Packaging material (1) according to Claim 1, **characterized in that** the primary cellulose consists of a mixture consisting of at least 80 % softwood cellulose, preferably at least 90 % softwood cellulose, in particular at least 95 % softwood cellulose with a length-weighted mean fibre length according to ISO 16065-2:2014 of at least 2.0 mm, preferably at least 2.2 mm and the remainder of hardwood cellulose with a length-weighted mean fibre length according to ISO 16065-2:2014 of at least 1.0 mm.

3. Packaging material (1) according to Claim 1 or 2, **characterized in that** it has a tensile strength index in the machine direction according to ISO 1924:3-2005 of ≥ 105 Nm/g, preferably at least 115 Nm/g.

4. Packaging material (1) according to one of Claims 1, 2 or 3, **characterized in that** it has a TEA index in the longitudinal direction according to ISO 1924-3:2005 greater than 5.0 J/g, preferably greater than 5.5 J/g.

5. Packaging material (1) according to one of Claims 1 to 4, **characterized in that** it has a bursting strength according to ISO 2758:2014 of greater than 750 kPa, preferably greater than 770 kPa, particularly preferably greater than 800 kPa.

6. Packaging material (1) according to one of Claims 1 to 5, **characterized in that** it has a wet strength index according to ISO 3781:2011 in the machine direction of at least 14.0 Nm/g, in particular 15.2 Nm/g, particularly preferably at least 15.5 Nm/g.

7. Sleeve (1) made from a packaging material (1) according to any one of Claims 1 to 6, **characterized in that** it is made of a closed, in particular crimped, glued, preferably double-glued, welded, stapled, sewn or riveted in the cross direction, substantially unbleached kraft paper, and that a machine direction of the paper web forms a circumferential direction of the sleeve.

8. Sleeve (1) according to Claim 7, **characterized in that** it is subjected to tension by enclosed objects (5), in particular with a tensile stress which is smaller than an elongation at break in the machine direction (MD) measured in accordance with ISO 1924-3:2005 of the paper web.

9. Sleeve (1) according to Claim 7 or 8, **characterized in that** the elongation at break in the machine direction (MD) measured according to ISO 1924-3:2005 of the paper web is ≥8 %.

10. Method for forming a sleeve from a packaging material according to one of Claims 1 to 6, **characterized in that** a length of the packaging material slightly exceeding the circumference of the sleeve to be formed is cut off from a web of the packaging material substantially consisting of unbleached kraft paper that is unrolled in the machine longitudinal direction is, the cut length of the packaging material is pivoted by 90°, those two free edges of the cut length, which run in the cross-machine direction when the web of packaging material is unrolled, are folded over one another and closed to form a tube and that a plurality of sleeves are separated from the closed tube or prepared for separation, in particular perforated, scored or marked.

11. Method according to Claim 10, **characterized in that** pivoting the cut length of the packaging material by 90° is carried out before or after folding over and closing those two free edges of the cut length which run in the cross-machine direction when the web of packaging material is unrolled.

12. Use of a sleeve produced from the packaging material according to one of Claims 1 to 6 for tightly enclosing a plurality of objects that are the same or different from one another.

## Revendications

1. Matériau d'emballage (1) constitué d'un papier kraft non blanchi avec une valeur kappa selon ISO 302:2015 entre 38 et 60, de préférence entre 40 et 58, comme papier de base, dans lequel le papier kraft est fabriqué à 90 % au moins de cellulose primaire aussi bien qu'il présente un grammage selon ISO 536:2019 entre 65 g/m² et 170 g/m², **caractérisé en ce qu'**il contient au moins 90 % de cellulose primaire, contenant au moins 80 % de cellulose avec une longueur de fibre médiane pondérée par la longueur selon ISO 16065-2:2014 entre 2,0 mm et 2,9 mm, de préférence au moins 85 %, en particulier au moins 88 %, ainsi que moins de 5 % de charges, de préférence moins de 4,5 %, en particulier moins de 4,2 %, ainsi qu'un amidon cationique et autres substances auxiliaires de traitement, que la cellulose primaire est contenue comme cellulose moulue, en particulier moulue à consistance élevée avec un degré de mouture selon Schopper-Riegler selon ISO 5267-1:1999 entre 13 °SR et 20 °SR, qu'il présente une teneur en amidon de 0,5 % à 2,2 % du papier, en particulier de 0,7 % à 2,0 %, qu'il présente un rapport d'allongement à la rupture MD/CD selon ISO 1924-3:2005 ≥ 1,1, une longueur de rupture dans une direction machine selon ISO 1924-3:2005 ≥ 10 km et qu'un indice de résistance à l'allongement d'une déchirure amorcée dans la direction transversale selon ISO 1974:2012 s'élève à ≥ 16,0 mN.m²/g.

2. Matériau d'emballage (1) selon la revendication 1, **caractérisé en ce que** la cellulose primaire est constituée d'un mélange constitué d'au moins 80 % de cellulose de bois tendre, de préférence au moins 90 % de cellulose de bois tendre, en particulier au moins 95 % de cellulose de bois tendre, avec une longueur de fibre médiane pondérée par la longueur selon ISO 16065-2:2014 d'au moins 2,0 mm, de préférence d'au moins 2,2 mm ainsi que le reste de cellulose de bois dur avec une longueur de fibre médiane pondérée par la longueur selon ISO 16065-2:2014 d'au moins 1,0 mm.

3. Matériau d'emballage (1) selon l'une des revendications 1 ou 2, **caractérisé en ce qu'**il présente un indice de résistance à la traction dans la direction machine selon ISO 1924:3 - 2005 ≥ 105 Nm/g, de préférence au moins 115 Nm/g.

4. Matériau d'emballage (1) selon l'une des revendications 1, 2 ou 3, **caractérisé en ce qu'**il présente un indice TEA dans la direction longitudinale selon ISO 1924-3:2005 supérieur à 5,0 /g, de préférence supérieur à 5,5 J/g.

5. Matériau d'emballage (1) selon l'une des revendications 1 à 4, **caractérisé en ce qu'**il présente une résistance à l'éclatement selon ISO 2758:2014 supérieure à 750 kPa, de préférence supérieure à 770 kPa, en particulier de préférence supérieure à 800 kPa.

6. Matériau d'emballage (1) selon l'une des revendications 1 à 5, **caractérisé en ce qu'**il présente un indice de résistance à l'humidité selon ISO 3781:2011 dans la direction machine d'au moins 14,0 Nm/g, en particulier de 15,2 Nm/g, de manière particulièrement préférée d'au moins 15,5 Nm/g.

7. Banderole (1) fabriquée en un matériau d'emballage (1) selon l'une des revendications 1 à 6, **caractérisée en ce qu'**elle est formée d'une bande de papier fermée, en particulier au bord rabattu, collée, de préférence collée à deux reprises, soudée, agrafée, cousue ou rivetée essentiellement en papier kraft non blanchi, et qu'une direction machine de la bande de papier forme une direction périphérique de la banderole.

8. Banderole (1) selon la revendication 7, **caractérisée en ce qu'**elle est sollicitée en traction par des objets (5) enfermés, en particulier est sollicité par un effort de traction qui est inférieur à un allongement à la rupture dans la direction machine (MD) mesurée selon ISO 1924-3:2005 de la bande de papier.

9. Banderole (1) selon la revendication 7 ou 8, **caractérisée en ce que** l'allongement à la rupture dans la direction machine (MD) mesurée selon ISO 1924-3:2005 de la bande de papier est ≥ 8 %.

10. Procédé pour la formation d'une banderole en un matériau d'emballage selon l'une des revendications 1 à 6, **caractérisé en ce qu'**une longueur dépassant légèrement d'une périphérie de la banderole à former du matériau d'emballage est découpée dans une bande déroulée la direction longitudinale de machine du matériau d'emballage essentiellement constitué de papier kraft non blanchi, la longueur découpée du matériau d'emballage est pivotée de 90°, les deux bords libres de la longueur découpée qui s'étendent au déroulement de la bande du matériau d'emballage dans la direction transversale de machine sont rabattus l'un sur l'autre et sont fermés pour former un tuyau et qu'une pluralité de banderoles est séparée du tuyau fermé ou préparée pour une séparation, en particulier perforée, rayée ou marquée.

11. Procédé selon la revendication 10, **caractérisé en ce que** le pivotement de la longueur découpée du matériau d'emballage de 90° est réalisé avant ou après un rabattement l'un sur l'autre et la fermeture des deux bords libres de la longueur découpée qui s'étendent au déroulement de la bande du matériau d'emballage dans la direction transversale de la machine.

12. Utilisation d'une banderole fabriquée en matériau d'emballage selon l'une des revendications 1 à 6 pour enfermer de manière étanche une pluralité d'objets identiques ou différents entre eux.
